# EUROPÄISCHE PATENTSCHRIFT

(11) **EP 0 638 910 B1**
(45) Veröffentlichungstag und Bekanntmachung des Hinweises auf die Patenterteilung: **20.11.2002**
(21) Anmeldenummer: 94110754.2
(22) Anmeldetag: 11.07.1994
(51) Int. Cl.: H01C 7/04, C04B 35/01

(54) **Sinterkeramik für stabile Hochtemperatur-Thermistoren und Verfahren zu ihrer Herstellung**
Sintered ceramic for stable high temperature-thermistors and their method of manufacture
Céramique frittée pour thermistors stables à hautes températures et leur procédé de fabrication

(30) Priorität: 13.08.1993 DE 4327285
(43) Veröffentlichungstag der Anmeldung: 15.02.1995
(73) Patentinhaber: EPCOS AG, 81541 München (DE)
(72) Erfinder: Feltz, Adalbert, Prof. Dr. habil., A-8530 Deutschlandsberg (AT); Kriegel, Ralph, Dr. rer. nat., D-07768 Kahla (DE); Schrank, Franz, Dr. Dipl.-Ing., A-8042 Graz (AT)
(74) Vertreter: Epping, Wilhelm, Dipl.-Ing.

(56) Entgegenhaltungen:
- EP-A- 0 149 681
- WO-A-93/22255
- DD-A- 295 941
- US-A- 4 133 778
- US-A- 4 324 702
- US-A- 4 891 158
- JOURNAL OF APPLIED PHYSICS, Bd. 40, Nr. 3, 1.März 1969, Seiten 1243-1244, XP002017656 MACCHESNEY J B ET AL.: "CHEMICAL AND MAGNETIC STUDY OF LAYERED STRONTIUM LANTHANUM MANGANATE STRUCTURES"

## Beschreibung

Die vorliegende Erfindung betrifft eine Sinterkeramik für stabile Hochtemperatur-Thermistoren mit einem Gehalt an basischem Oxid sowie ein Verfahren zur Herstellung einer derartigen Sinterkeramik.

Eine Schichtkeramik in Form eines Mangan(IV) und Mangan(III) enthaltenden Stoffsystems mit einem Gehalt an Strontiumoxid ist beispielsweise aus dem Artikel von J.B.MACCHESNEY ET AL, "CHEMICAL AND MAGNETIC STUDY OF LAYERED STRONTIUM LANTHANIUM MANGANATE STRUCTURES" in JOURNAL OF APPLIED PHYSICS, Bd. 40, Nr.3, 1. März 1969, Seiten 1243 -1244 bekannt. In dem Artikel werden die magnetischen Eigenschaften des Stoffsystems untersucht.

Beispielsweise aus dem National Technical Report Vol. 34 (4) 24 - 34 (1988) bekannte technische Lösungen für Thermistorkeramiken gehen von halbleitenden Oxiden der Übergangselemente und deren Kombinationen aus, die sich auf Patentanmeldungen stützen, z. B. im Fall des Systems Mn-Ni-Cr-Zn-Zr-Si-Oxid gemäß der EP-PS 0 149 681 und der US-PS 4 729 852 und 4 891 158 oder im Fall des Systems Mn-Ni-Cu-Fe-Zr-Oxid gemäß der US-PS 4 324 702. Zur Anwendung gelangen Mehrphasensysteme, ohne daß der Vorteil der Bildung einer einheitlichen Phase angestrebt wird. Der Nennwiderstand R₂₅ oder R₁₀₀ eines Thermistors, d. h. der elektrische Widerstand bei der Temperatur T = 25°C bzw. 100°C und die für die Empfindlichkeit der Temperaturmessung maßgebliche Materialkonstante B eines Thermistors gemäß der Beziehung${\text{R(T) = R}}_{\text{0}} {\text{exp(B/T) = R}}_{\text{25/100}} \text{exp(} \frac{\text{1}}{\text{T}} \text{-} \frac{\text{1}}{\text{298}} \text{bzw.} \frac{\text{1}}{\text{373}} \text{)}$ wird auf der Basis derartiger mehrphasiger Systeme durch eine entsprechende Reaktionsführung im Sinterprozeß auf variable Werte eingestellt, so daß bei einem gegebenen Versatz die Produktion eines bestimmten Sortiments von Thermistoren möglich ist. Diese Verfahrensweise schließt im allgemeinen eine beträchtliche Streubreite der Daten der Einzelexemplare und insbesondere von Charge zu Charge ein, da die den Thermistor kennzeichnenden elektrischen Parameter je nach dem erreichten Sintergefüge der Keramik verschiedene Werte annehmen. In derartigen realisierten Systemen ist die Gleichgewichtszusammensetzung der Phasen im allgemeinen temperaturabhängig, woraus sich negative Wirkungen auf die zeitliche Stabilität der elektrischen Parameter ergeben.

Es ist gezeigt worden, daß der reinphasige Spinell MgNi^{II}Mn^{IV}O₄ aufgrund einer energetisch stabilen Zuordnung der Übergangsmetallkationen zu den Gitterplätzen durch eine relativ hohe B-Konstante von etwa 4.600 K bei zugleich nicht zu geringem Nennwiderstand gekennzeichnet ist. Die Anwendung einer Keramik auf der Basis dieser halbleitenden Verbindung als Hochtemperatur-Thermistor ist in der älteren deutschen Patentanmeldung P 42 13 631.8 beschrieben. Die Änderung der Gleichgewichtszusammensetzung nebeneinander vorliegender Phasen entfällt in diesem System beim Aufheizen bis auf etwa 700°C, so daß eine hohe zeitliche Stabilität und Reproduzierbarkeit der elektrischen Parameter erreicht wird. Oberhalb 720°C tritt aufgrund der starken Polarisation der Oxidionen durch die Mn^{IV}-Kationen Zersetzung unter Sauerstoffabspaltung ein, so daß der Temperaturbereich der Anwendung der halbleitenden Keramik auf der Basis von MgNiMnO₄ begrenzt ist.

Der Erfindung liegt die Aufgabe zugrunde, eine Sinterkeramik mit großer B-Konstante bei zugleich hoher Einheitlichkeit und Phasenstabilität sowie ein Verfahren zu deren Herstellung anzugeben, um auf einer solchen Basis Thermistoren mit hoher Stabilität und Empfindlichkeit für einen Temperaturbereich bis 1.200°C herstellen zu können.

Die Aufgabe wird durch eine Sinterkeramik mit den Merkmalen der Ansprüche 1 oder 2 sowie ein Verfahren mit den Merkmalen des Patentanspruchs 3 gelöst.

Weiterbildungen der Erfindung sind Gegenstand entsprechender Unteransprüche.

Die Erfindung wird im folgenden anhand von Ausführungsbeispielen in Verbindung mit den Figuren der Zeichnung näher erläutert. Es zeigen:
- Figur 1: ein Diagramm der spezifischen Leitfähigkeit als Funktion der Temperatur einer Sr₇Mn₄O₁₅-Keramik;
- Figur 2: ein Diagramm der spezifischen Leitfähigkeit als Funktion der Temperatur einer Keramik der Zusammensetzung Sr_{6.99}Y_{0.01}Mn₄O₁₅;
- Figur 3: ein Diagramm der spezifischen Leitfähigkeit als Funktion der Temperatur einer Keramik der Zusammensetzung Sr_{6.99}La_{0.01}Mn₄O₁₅; und
- Figur 4: ein Diagramm der spezifischen Leitfähigkeit als Funktion der Temperatur einer Keramik der Zusammensetzung Sr₇Mn_{3.99}Nb_{0.01}O₁₅.

Der Kern der Erfindung besteht darin, durch den Einbau eines basischen Oxides, insbesondere von Strontiumoxid in Strontiummanganat die Oxidationsstufe +4 des Mangans in der Verbindung Sr₇Mn₄O₁₅ aufgrund des erhöhten Gehalts an basischem Oxid zu stabilisieren, die Temperatur der Sauerstoffabspaltung dadurch auf 1.200°C heraufzusetzen und dabei zugleich Temperaturen bis 1.200°C durch Widerstandsmessungen empfindlich bestimmbar zu machen.

Gemäß besonderer Ausführungsformen der Erfindung handelt es sich um eine Sinterkeramik auf der Basis Sr₇₋ₓMₓMn₄O₁₅ oder Sr₇MₓMn₄₋ₓO₁₅, worin M einen Dotierungsstoff bedeutet, der im erstgenannten System Yttrium (Y), Lanthan (La) oder ein Element der seltenen Erden und im zweitgenannten System Scandium (Sc), Titan (Ti), Zirkon (Zr), Niob (Nb) oder Tantal (Ta) sein kann.

Der Parameter x ist im Grundsatz größer als Null. Er kann ggf. auch gleich Null sein, wobei im letzteren Fall der Dotierungsstoff entfällt.

Beim erfindungsgemäßen Verfahren zur Herstellung einer Sinterkeramik ist vorgesehen, SrCO₃ und Mn₂O₃ oder Mn₃O₄ im Molverhältnis der Verbindung Sr₇Mn₄O₁₅ in einem wäßrigen Schlicker zu mischen und nach dem Abfiltrieren und Trocknen durch 12-stündiges Erhitzen auf 1.000°C umzusetzen. Nach der Aufbereitung der keramischen Pulvermischung zu einem rieselfähigen Granulat durch Verreiben mit einer 8%-igen Polyvinylalkohol-Lösung und Preßformgebung zu Tabletten, erfolgt die Kontaktierung durch Aufstreichen einer Platin(Pt)-Leitpaste. Die Sinterverdichtung wird zweckmäßig durch Erhitzen auf 1.350°C, mehrstündiges Halten bei 1.550°C und Temperung bei 1.200°C unter Bildung der erfindungsgemäßen Keramik ausgeführt, deren einheitliche Struktur nach einer Röntgenstrukturanalyse durch eine zweidimensional-unendliche Verknüpfung von Mangan(IV)-Sauerstoffdoppeloktaedern [O_{1/2}O₂Mn^{IV}O₃Mn^{IV}OO_{2/2}]⁷⁻ beschrieben werden kann {siehe dazu Z. anorg. allg. Chem. 617 (1992) 99}. Die Zuleitungen werden abschließend durch Bonden dünner Pt-Drähte auf den Elektroden fixiert. In einer anderen Ausführungsform gelingt die Bildung der halbleitenden Keramik in der Form von Perlen zwischen dünnen Platindrähten, die eingesintert werden.

Es ist erfindungsgemäß insbesondere vorgesehen, die elektrischen Parameter der Sr₇Mn₄O₁₅-Keramik durch gezielte Dotierung in den Reihen $\text{Sr} \frac{\text{II}}{\text{7-x}} \text{La} \frac{\text{III}}{\text{x}} \text{Mn} \frac{\text{IV}}{\text{1-x}} \text{Mn} \frac{\text{III}}{\text{x}} {\text{O}}_{\text{15}} \text{(0 < x < 0,1)}$$\text{Sr} \frac{\text{II}}{\text{7-x}} \text{Y} \frac{\text{III}}{\text{x}} \text{Mn} \frac{\text{IV}}{\text{1-x}} \text{Mn} \frac{\text{III}}{\text{x}} {\text{O}}_{\text{15}} \text{(0 < x < 0,1)}$$\text{Sr} \frac{\text{II}}{\text{7}} \text{Nb} \frac{\text{V}}{\text{x}} \text{Mn} \frac{\text{III}}{\text{x}} \text{Mn} \frac{\text{IV}}{\text{4-2x}} {\text{O}}_{\text{15}} \text{(0 < x < 0,1)}$$\text{Sr} \frac{\text{II}}{\text{7}} \text{Mn} \frac{\text{IV}}{\text{4-x}} \text{Sc} \frac{\text{III}}{\text{x}} {\text{O}}_{\text{15-x/2}} \text{(0 < x < 0,1)}$$\text{Sr} \frac{\text{II}}{\text{7}} \text{Ti} \frac{\text{IV}}{\text{x}} \text{Mn} \frac{\text{IV}}{\text{4-x}} {\text{O}}_{\text{15}} \text{(0 < x < 0,1)}$zu modifizieren, um die elektrische Leitfähigkeit und die B-Konstante auf bestimmte Wertebereiche einstellen zu können. Dazu wird die aus SrCO₃ und Mn₂O₃ bzw. Mn₃O₄ bestehende Ausgangsmischung entsprechend der für einen bestimmten x-Wert gegebenen Zusammensetzung zunächst ohne den Zusatz der Dotierkomponente durch Mischung in einem wäßrigen Schlicker zubereitet und nach dem Abfiltrieren durch Erhitzen auf 1.000°C kalziniert. Man suspendiert das Umsetzungsprodukt in Wasser und komplettiert die Zusammensetzung durch den Zusatz der Dotierkomponente in Form einer Suspension von frisch gefälltem Lanthan-, Yttrium-, Scandium-, Niob- bzw. Titan-oxidhydroxid. Die weitere Verarbeitung erfolgt wie für die undotierte Sr₇Mn₄O₁₅-Keramik beschrieben.

Die Erfindung wird an folgenden Ausführungsbeispielen weiter erläutert:
Figur 1 zeigt ein Diagramm der spezifischen Leitfähigkeit σ als Funktion der Temperatur T für eine undotierte Sr₇Mn₄O₁₅-Keramik. Die Eignung für Thermistor-Anwendungen im Bereich hoher Temperatur wird durch die mehrfache Wiederholung der Messung, die Reproduzierbarkeit durch die Vermessung mehrerer Exemplare belegt. Eine Drift der elektrischen Parameter ist nicht erkennbar. Die Linearität über den Temperaturbereich 600 bis 1.200°C kann als Eigenleitfähigkeit der Verbindung interpretiert, der flachere Verlauf im Temperaturbereich 25 bis 600°C auf Defekte zurückgeführt werden.
Figur 2 zeigt ein Diagramm der spezifischen Leitfähigkeit O als Funktion der Temperatur T für eine mit Y^{III}-Kationen dotierte Keramik der Zusammensetzung Sr_{6.99}Y$\frac{\text{III}}{\text{0.01}}$Mn$\frac{\text{III}}{\text{3.99}}$O₄. Erwartungsgemäß wird hier ein für die vorgenommene Dotierung typischer geringer Anstieg festgestellt. Der im Bereich 25°C bis 600°C etwas flachere Verlauf ist auch hier auf Defekte zurückzuführen, die aus dem Herstellungsprozeß resultieren.
Figur 3 zeigt den zu Figur 2 analogen Kurvenverlauf für eine Keramik der homogenen Zusammensetzung Sr_{6.99}La$\frac{\text{III}}{\text{0.01}}$Mn$\frac{\text{III}}{\text{0.01}}$Mn$\frac{\text{IV}}{\text{3.99}}$O₄.
Figur 4 zeigt ein Diagramm der spezifischen Leitfähigkeit σ als Funktion der Temperatur T für eine mit Niob dotierte Keramik der Zusammensetzung Sr₇Mn$\frac{\text{IV}}{\text{3.98}}$Nb$\frac{\text{V}}{\text{0.01}}$Mn$\frac{\text{III}}{\text{0.01}}$O₄. Die elektrische Leitfähigkeit einer Thermistor-Keramik dieser Zusammensetzung ist im Bereich der Nenntemperatur von 25°C bzw. 100°C signifikant erhöht und die B-Konstante entsprechend herabgemindert. Deren Wert ist für Anwendungen hinreichend, um Temperaturmessungen im gesamten Temperaturbereich von Raumtemperatur bis 1.200°C ausführen zu können.

Die Eigenschaften von Thermistorproben auf der Basis einer reinen bzw. durch die genannten Dotierkomponenten modifizierten Sr₇Mn₄O₁₅-Keramik sind in der nachfolgenden Tabelle angegeben.

**Tabelle**

| Eigenschaften von Thermistorproben mit einem Durchmesser d und einer Höhe h | | | | | |
|---|---|---|---|---|---|
| Zusammensetzung | ρᵣₑₗ = $\frac{\text{ρ}}{{\text{ρ}}_{\text{th}}}$ | Abmessungen d/mm h/mm | $\frac{{\text{σ}}_{\text{373 K}}}{{\text{s*cm}}^{\text{-1}}}$ | $\frac{{\text{σ}}_{\text{1.473 K}}}{{\text{s * cm}}^{\text{-1}}}$ | B_{25 - 600} / K B_{600-1.200}/ K |
| Sr₇Mn₄O₁₅ | 94,3% | 3,22 | 1,1*10⁻⁷ | 0,108 | 12.350 |
| | | 1,50 | | | 4.860 |
| Sr_{6.99} Y_{0.01} Mn₄ O₁₅ | 91,8% | 3,31 | 1,26*10⁻⁷ | 0,100 | 7.890 |
| | | 1,47 | | | 5.230 |
| Sr_{6.99} La_{0.01} Mn₄O₁₅ | 89,2% | 3,34 | 2,15*10⁻⁷ | 0,100 | 6.830 |
| | | 1,47 | | | 5,980 |
| Sr₇ Nb_{0.01} Mn_{3.99} O₁₅ | 77,4% | 3,25 | 2,15*10⁻⁶ | 0,147 | 5.315 |
| | | 1,48 | | | (25-1.200) |

## Patentansprüche

1. Sinterkeramik für stabile Hochtemperatur-Thermistoren in Form eines Mangan (IV) enthaltenden Stoffsystems, mit einen Gehalt an Strontiumoxid,
**gekennzeichnet durch** das Stoffsystem
Sr₇₋ₓMₓMn₄O₁₅
worin x > 0 ist und
worin M einen Dotierungsstoff bedeutet, ausgewählt aus Yttrium, Lanthan oder einem Element der seltenen Erden.

2. Sinterkeramik für stabile Hochtemperatur-Thermistoren in Form eines Mangan (IV) enthaltenden Stoffsystems, mit einen Gehalt an Strontiumoxid,
**gekennzeichnet durch** das Stoffsystem
Sr₇MₓMn₄₋ₓO₁₅
worin x > 0 ist und
worin M einen Dotierungsstoff bedeutet, ausgewählt aus Scandium, Titan, Zirconium, Niob oder Tantal.

3. Verfahren zur Herstellung einer Sinterkeramik nach einem der Ansprüche 1 oder 2,
bei dem eine Mischung aus SrCO₃ und Mn₂O₃ oder Mn₃O₄ kalziniert wird, einer wässrigen Suspension der kalzinierten Oxidmischung ein Oxidhydroxid eines Dotierungsstoffes in der Molmenge x zugesetzt wird und danach eine Preßverdichtung des Stoffsystems durchgeführt wird.

4. Verfahren nach Anspruch 3, bei dem aus dem Stoffsystem durch Preßformung Thermistor-Tabletten hergestellt und die Tabletten bei einer Temperatur im Bereich von 1.550 °C gesintert werden.

## Claims

1. Sintered ceramic for stable high-temperature thermistors, in the form of a materials system which contains manganese(IV) and has a strontium oxide content, **characterized by** the materials system
Sr₇₋ₓMₓMn₄O₁₅
where x > 0 and
where M denotes a dopant selected from yttrium, lanthanum or an element belonging to the rare earths.

2. Sintered ceramic for stable high-temperature thermistors, in the form of a materials system which contains manganese(IV) and has a strontium oxide content, **characterized by** the materials system
Sr₇MₓMn₄₋ₓO₁₅
where x > 0 and
where M denotes a dopant selected from scandium, titanium, zirconium, niobium or tantalum.

3. Process for producing a sintered ceramic according to one of Claims 1 or 2, in which a mixture of SrCO₃ and Mn₂O₃ or Mn₃O₄ is calcined, an oxide hydroxide of a dopant is added to an aqueous solution of the calcined oxide mixture in the molar quantity x, and then pressure compaction of the materials system is carried out.

4. Process according to Claim 3, in which thermistor tablets are produced from the materials system by pressure forming, and the tablets are sintered at a temperature in the region of 1550°C.

## Revendications

1. Céramique frittée pour des thermistances à hautes températures qui sont stables, sous la forme d'un système de substance contenant du manganèse(IV), ayant une teneur en oxyde de strontium, **caractérisée par** le système de substance
Sr₇₋ₓMₓMn₄O₁₅
dans laquelle x est supérieur à 0 et
M signifie une substance de dopage choisie parmi l'yttrium, le lanthane ou un élément des terres rares.

2. Céramique frittée pour des thermistances à hautes températures qui sont stables, sous la forme d'un système de substance contenant du manganèse (IV), ayant une teneur en oxyde de strontium, **caractérisée par** le système de substance
Sr₇₋ₓMₓMn₄O₁₅
dans laquelle x est supérieur à 0 et
M est une substance de dopage choisie parmi le scandium, le titane, le zirconium, le niobium ou le tantale.

3. Procédé de fabrication d'une céramique frittée suivant l'une des revendications 1 ou 2, dans lequel on calcine un mélange de SrCO₃ et Mn₂O₃ ou Mn₃O₄, on ajoute à une suspension aqueuse du mélange d'oxyde calciné, un oxyhydroxyde d'une substance de dopage en la quantité x en mole, et on effectue ensuite une compression à la presse du système de substance.

4. Procédé suivant la revendication 3, dans lequel on prépare à partir du système de substance par formage à la presse des comprimés de thermistances et on fritte les comprimés à une température de l'ordre de 1 550°C.
